# EUROPÄISCHE PATENTSCHRIFT

(11) **EP 0 525 540 B1**
(45) Veröffentlichungstag und Bekanntmachung des Hinweises auf die Patenterteilung: **28.12.1994**
(21) Anmeldenummer: 92112215.6
(22) Anmeldetag: 17.07.1992
(51) Int. Cl.: C22C 37/04, F02F 1/08

(54) **Zylinderlaufbuchse für eine Brennkraftmaschine**
Cylinder liner unit for use in an internal combustion engine
Chemise de cylindre pour un moteur à combustion interne

(30) Priorität: 27.07.1991 DE 4124996
(43) Veröffentlichungstag der Anmeldung: 03.02.1993
(73) Patentinhaber: MAN B & W Diesel Aktiengesellschaft, 86135 Augsburg (DE)
(72) Erfinder: Bünning, Frithjof, W-8902 Neusäss (DE)

(56) Entgegenhaltungen:
- DE-A- 2 146 153
- CHEMICAL ABSTRACTS, Band 89, Nr. 24, 11 Dezember 1978, Columbus, Ohio, USAYANAGISAWA, OSAMU et al. "Formation of plate - like cementit in steadite" Seite237, Zusammenfassung- -Nr. 201 523j
- CHEMICAL ABSTRACTS, Band 79, Nr. 14, 8. Oktober 1973, Columbus, Ohio, USAHIROOKA, TOSHIO et al. "Friction and wear charac- teristics of some specialcast irons" Seite 243, Zusammenfassung- -Nr. 82 323a

## Beschreibung

Die Erfindung betrifft eine Zylinderlaufbuchse für eine Brennkraftmaschine, insbesondere für einen Großdieselmotor.

Die Weiterentwicklung der Brennkraftmaschine, insbesondere der Großdieselmotoren zu immer höheren spezifischen Leistungen hin, erfordert höhere Belastbarkeit auch der Zylinderbuchsen. Die Zylinderlaufbuchse unterliegt beim Betrieb der Brennkraftmaschine insbesondere in ihrem oberen Bereich, dem Zünd- und Explosionsbereich, durch hohen Druck und hohe Temperatur einem hohen Verschleiß und einer hohen Bruchgefahr.

Zylinderlaufbuchsen von Brennkraftmaschinen, deren Formgebung durch Gießen erfolgt, bestehen im allgemeinen aus Gußeisen mit Lamellengraphit. Zum Beispiel sind typische Graugußeisen-Legierungen für Zylinderlaufbuchsen der DE-AS 2 146 153 zu entnehmen. Der Grauguß zeichnet sich durch seine gute Gießbarkeit und einen niedrigen Preis aus. Seine mechanischen und physikalischen Eigenschaften sind besonders deutlich vom Gefügeaufbau abhängig. Das Gefüge besteht aus metallischer Grundmasse mit lamellenförmigen Graphiteinlagerungen. Diese unterbrechen den Gefügezusammenhalt umso weniger, je feiner und kürzer sie sind. Durch Modifizierung in bekannter Weise kann die Graphitausbildung verfeinert werden. Durch eine entsprechende Keimeinbringung (Impfung) und/oder erhöhte Abkühlungsgeschwindigkeit können feine Lamellen in einem hochwertigen Gußeisen mit feinstreifigem Perlit erzielt werden. Eine Zylinderlaufbuchse aus diesem Grauguß, mit Phosphor und/oder Bor legiert, besitzt an ihrer Oberfläche aufgrund ihres vorteilhaften heterogenen Gefügebaus und der durch Phosphor und/oder Bor-Zusatz hervorgerufenen netzförmigen Anordnung von sehr hartem Steadit/Zementit, die den Schmierfilm auf der Oberfläche hält, sehr günstige Gleiteigenschaften, so daß die Kolbenringe des Kolbens in der Zylinderlaufbuchse gut laufen können.

Jedoch ist die Grenzbelastung für eine Zylinderlaufbuchse aus Gußeisen mit Lamellengraphit als Basislegierung bei den leistungsstärksten Brennkraftmaschinen bereits überschritten. Deshalb schlägt die nicht vorveröffentlichte ältere deutsche Anmeldung P 41 09 308.9-24 eine spezifische Konstruktion vor, bei der ein vergleichsweise voluminöser Stahlring, der die Funktion eines Stützringes hat, an seiner Innenoberfläche mit einer üblichen Graugußlaufschicht versehen wird und löst somit die Aufgabe, die Bruchfestigkeit einer Zylinderlaufbuchse zu erhöhen, ohne das Laufverhalten der Kolbenringe auf der Zylinderoberfläche gegenüber den mit Grauguß mit Lamellengraphit erzielbaren Laufeigenschaften zu verschlechtern. Diese Zylinderlaufbuchse ist jedoch zu teuer und zu aufwendig herzustellen.

Aufgabe der vorliegenden Erfindung ist es nun, eine kostengünstige, in einem Gießvorgang herstellbare Zylinderlaufbuchse für eine Brennkraftmaschine mit einer höheren Zugfestigkeit und Dehnung, als der des üblicherweise verwendeten Graugußeisens zu schaffen, ohne das Laufverhalten der Kolbenringe auf der Zylinderlaufbuchsenoberfläche und die Verschleißbeständigkeit gegenüber den mit Gußeisen mit Lamellengraphit erzielbaren Lauf- und Verschleißeigenschaften zu verschlechtern.

Diese Aufgabe wird erfindungsgemäß dadurch gelöst, daß die Zylinderlaufbuchse aus einem perlitischen Gußeisen mit Kugelgraphit gegossen ist, wobei Ihr Gefüge ähnlich wie bei heute üblichen, entsprechend legierten Buchsen aus Gußeisen mit Lamellengraphit, klar eingegrenzte, netzförmig gleichmäßig verteilte Zementit-/Steaditanteile, die einen Flächenanteil zwischen 3 bis 8 % einnehmen, aufweist.

Die speziellen Eigenschaften des Gefüges sind mittels beigefügter Legierungselemente erzielt worden. So ist die Ausbildung des Kugelgraphits in bekannter Weise durch Zusatz von Mg oder Mg plus Ce bewirkt worden. Die Förderung der Zementit-/Steaditausscheidung in der erstarrenden Schmelze auf Kosten des Graphitanteils und ihre räumliche, klar eingegrenzte, netzförmige Anordnung, sowie ihr Flächenanteil durch Zusatz von geringen Mengen an Bor und/oder Phosphor und - bei Bedarf - an Vanadium zum perlitischen Gußeisen mit Kugelgraphit und den Analysegrenzen
3,2 bis 3,9 Gewichts-% Kohlestoff
2,1 bis 2,7 % Silizium
0,1 bis 0,4 % Mangan
weniger als 0,01 % Schwefel
0,025 bis 0,06 % Magnesium
0,5 bis 1,5 % Kupfer

| | |
|---|---|
| Bor: | 0,01 ... 0,03 % |
| Phosphor: | 0,2 ... 0,4 % |
| gegebenenfalls Vanadium: | 0,1 ... 0,3 %. |
| Rest Eisen. | |

Durch die kugelige Ausbildung des Graphits wird die Zugfestigkeit und die Schlagfähigkeit des Gefüges der Zylinderlaufbuchse erhöht.

Durch die spezielle räumliche Anordnung der klar eingegrenzten Zementit-/Steaditanteile im Gefüge weist die Oberfläche der Zylinderlaufbuchse - wie bei entsprechend legiertem Gußeisen mit Lamellengraphit - ein mikroskopisch feines, netzförmiges Relief auf, das eine gute Haftung für einen Schmierfilm gewährleistet. Damit ist ein gutes Laufverhalten der Kolbenringe auf der Zylinderlaufbuchsenoberfläche sichergestellt.

Der Bor-, Phosphor-, Vanadium-Gehalt ist in den oben genannten Grenzen so einzustellen, daß die gewünschten Eigenschaften für das Gußteil erreicht werden und spezielle Eigenschaften je nach dem speziellen Bedarfsfall optimiert werden. Zum Beispiel steigert Phosphor die Verschleißfestigkeit, wirkt allerdings auch versprödend, liefert jedoch von den drei Legierungselementen Bor, Phosphor oder Vanadium die beste netzförmige Verteilung der Zementit-/ Steaditanteile. Bor fördert am besten die Verschleißfestigkeit des Gefüges, liefert allerdings eine nicht ganz so gute netzförmige Verteilung der Zementit-/Steaditanteile wie Phosphor, während Vanadium unterstützend für die Zug- und Verschleißfestigkeit wirkt, allerdings kaum netzartige Verteilung der Zementit-/Steaditanteile bewirkt und somit als zusätzliches Legierungselement ohne Bor und/oder Phosphor wenig tauglich wäre.

Somit ist eine vergleichsweise günstige, in einem Gießvorgang herzustellende Zylinderlaufbuchse angegeben worden, die nicht nur den an sie gestellten Forderungen in Bezug auf die Zug- und Verschleißfestigkeit genügt, sondern gleichzeitig die zur Erzielung einer ausreichenden Schmierwirkung erforderliche Oberflächeneigenschaft aufweist.

## Patentansprüche

1. Zylinderlaufbuchse für eine Brennkraftmaschine, insbesondere für einen Großdieselmotor hergestellt aus perlitischem Gußeisen mit Kugelgraphit und den Analysegrenzen
3,2 bis 3,9 Gewichts-% Kohlenstoff
2,1 bis 2,7 % Silizium
0,1 bis 0,4 % Mangan
weniger als 0,01 % Schwefel
0,025 bis 0,06 % Magnesium
0,5 bis 1,5 % Kupfer
0,01 bis 0,03 Gewichts-% Bor und/oder
0,2 bis 0,4 % Phosphor
Rest Eisen
bei dem, das Gefüge des Gußeisens neben den kugelförmigen Graphiteinlagerungen auch klar eingegrenzte, netzförmig gleichmäßig verteilte Zementit-/Steaditanteile, die einen Flächenanteil von 3 bis 8 % einnehmen, aufweist.

2. Zylinderlaufbuchse für eine Brennkraftmaschine nach Anspruch 1, dadurch gekennzeichnet, daß das Gußeisen einen Zusatz von Vanadium mit 0,1 bis 0,3 Gewichtsprozent als Legierungselement zu lasten des Restelementes Eisen enthält.

## Claims

1. Cylinder lining for an internal combustion engine, in particular for a large diesel engine made from pearlitic cast iron with spherical graphite and the analysis limits
3.2 to 3.9 percent by weight carbon
2.1 to 2.7 percent by weight silicon
0.1 to 0.4 percent by weight manganese
less than 0.01 percent by weight sulphur
0.025 to 0.06 percent by weight magnesium
0.5 to 1.5 percent by weight copper
0.01 to 0.03 percent by weight boron and/or
0.2 to 0.4 percent by weight phosphorus
remainder iron
in which, apart from the spherical graphite inclusions, the structure of the cast iron also has clearly defined reticularly uniformly distributed amounts of cementite/steadite which assume an area proportion of 3 to 8%.

2. Cylinder lining for an internal combustion engine according to claim 1, characterised in that the cast iron contains an addition of vanadium with 0.1 to 0.3 percent by weight as an alloy element taken from the residual element iron.

## Revendications

1. Chemise de cylindre pour moteur à combustion interne, notamment pour gros moteur diesel, fabriquée en fonte perlitique à graphite sphéroïdal, et présentant les limites d'analyse suivantes :
3,2 à 3,9 % en poids de carbone
2,1 à 2,7 % en poids de silicium
0,1 à 0,4 % en poids de manganèse
moins de 0,01 % en poids de soufre
0,025 à 0,06 % en poids de magnésium
0,5 à 1,5 % en poids de cuivre
du bore pour 0,01 à 0,03 %
du phosphore pour 0,2 à 0,4 %
éventuellement du vanadium pour 0,1 à 0,3 %
du fer pour le reste,
dans laquelle la structure de la fonte comprend, outre les inclusions de graphite sphéroïdal, également des fractions cémentite/eutectique phosphoreux nettement limitées, disposées selon une distribution réticulée uniforme et qui occupent une fraction de 3 à 8% de la surface.

2. Chemise de cylindre pour moteur à combustion interne selon la revendication 1, caractérisée en ce que la fonte contient une addition de vanadium de 0,1 à 0,3 % en poids en tant qu'élément d'alliage, aux dépens du fer constituant l'élément restant.
